# FASCICULE DE BREVET EUROPEEN

(11) **EP 1 321 503 B1**
(45) Date de publication et mention de la délivrance du brevet: **24.11.2010**
(21) Numéro de dépôt: 02292949.1
(22) Date de dépôt: 29.11.2002
(51) Int. Cl.: C10L 1/02, C10L 10/02, C10L 1/19

(54) **Compositions de carburants diesel contenant des carbonates d'acétals de clycérol**
Glycerolacetalcarbonate enthaltende Dieselkraftstoffzusammensetzungen
Diesel fuel compositions containing glycerol acetal carbonates

(30) Priorité: 19.12.2001 FR 0116448
(43) Date de publication de la demande: 25.06.2003
(73) Titulaire: Institut Français du Pétrole, 92852 Rueil-Malmaison Cedex (FR)
(72) Inventeur: Delfort, Bruno, 75005 Paris (FR); Durand, Isabelle, 92500 Rueil Malmaison (FR); Jaecker, Anne, 92500 Rueil Malmaison (FR); Lacome, Thierry, 95450 Condecourt (FR); Montagne, Xavier, 92500 Rueil Malmaison (FR); Paille, Fabrice, 17400 St Jean D'Angely (FR)

(56) Documents cités:
- US-A- 3 036 904
- US-A- 4 891 049
- US-A- 4 904 279
- US-A- 5 268 007

## Description

L'invention concerne des compositions de carburant Diesel contenant des composés oxygénés consistant en des carbonates d'acétals de glycérol. US-A-4891049 décrit un combustible diesel comprenant un additive à base de carbonate d'alkyle.

L'amélioration de la qualité de l'air est aujourd'hui une priorité absolue de tous les grands pays industrialisés. Parmi les émetteurs de polluants référencés, le transport occupe une place qui demande que des mesures importantes soient prises pour en réduire la contribution. C'est ainsi que des trains de mesures réglementaires ont vu le jour depuis plusieurs années, avec de nouvelles contraintes dès 2000, notamment des spécifications sur la qualité des carburants. En effet, outre les caractéristiques classiquement spécifiées, de nouveaux règlements sur la composition chimique des carburants ont vu le jour, dans le but de limiter les précurseurs de certains polluants, tels que les particules, les composés réactifs vis-à-vis de l'ozone troposphérique ou les composés toxiques. Dans ce contexte, il est évident que toutes les démarches visant à améliorer la qualité des produits pour proposer des mélanges réduisant significativement les rejets polluants sont prometteuses.

C'est l'un des objets de l'invention de proposer l'utilisation de carbonates d'acétals de glycérol comme additifs ou comme bases de formulation des gazoles, conduisant à d'importantes baisses d'émissions de particules.

L'invention fournit donc des compositions de carburant Diesel comprenant une proportion majeure d'au moins un carburant Diesel et une proportion mineure d'au moins un carbonate d'acétal de glycérol répondant à l'une des formules générales : dans lesquelles :
- R1 et R2 représentent chacun un atome d'hydrogène, un radical hydrocarboné, aliphatique, linéaire ou ramifié, saturé ou non, de 1 à 20 atomes de carbone ;
- R3 est un radical défini comme R1 ou R2, sauf l'atome d'hydrogène, ou un radical de formule générale : où R1 et R2 sont définis comme ci-dessus.

Le plus souvent, R1 et R2 sont chacun un atome d'hydrogène, un radical méthyle, éthyle ou propyle et R3 est un radical méthyle ou éthyle. De préférence, la somme du nombre d'atomes de carbone de R1, R2 et R3 est d'au moins 2.

Les produits considérés dans l'invention sont généralement obtenus à partir d'acétals de glycérol de structure générale :

A partir de ces produits, on réalise l'introduction d'une fonction carbonate par exemple par réaction de trans-carbonatation selon le schéma : où R1, R2 et R3 sont définis comme précédemment, R3 étant le plus souvent un radical méthyle ou éthyle.

Cette réaction s'effectue en général en milieu basique avec un catalyseur choisi par exemple parmi les hydroxydes, les carbonates, les alcoxydes et les hydrures des métaux alcalins ou alcalino-terreux ou d'autres métaux.

Cette réaction peut également s'effectuer par condensation d'un uréthane de formule générale R3-CO-NH2 sur la fonction hydroxyle libre des acétals du glycérol avec libération d'ammoniac, l'uréthane R3-CO-NH2 pouvant lui-même être obtenu aisément par condensation de l'alcool R3-OH avec de l'urée.

D'autres réactions peuvent être envisagées pour introduire une fonction carbonate. Elles sont répertoriées dans un article qui en fait la revue en prenant le carbonate de diméthyle comme exemple: « Rewiew of Dimethyl Carbonate Manufacture and its Characteristics as a Fuel Additive » paru dans Energy & Fuels, vol. 11, pp. 2-29 (1997).

Les acétals du glycérol sont eux-mêmes préparés le plus souvent par réaction, généralement en milieu acide d'un aldéhyde ou d'une cétone sur le glycérol ou par réaction de transacétalisation. Ces réactions, appliquées à un alcool R-OH, sont représentées par les schémas ci-dessous :
2 R-OH + R'CHO → (RO)2CH-R' + H2O (3)
2 R-OH + (R"O)2CH-R' → (RO)2CH-R' + 2R"OH (4)

Appliquées au glycérol, les réactions d'acétalisation ou de transacétalisation sont multiples. Certaines peuvent s'écrire selon les schémas suivants :

Ces réactions appliquées au glycérol sont décrites par exemple dans les publications suivantes :
- Piantadosi et coll, J. of Am. Chem. Soc, (1958), 6613
- Gelas et coll, Bull Soc Chim Fr, (1969), n°4, 1300
   ibid., (1970), n°6, 2341
   ibid., (1970), n°6, 2349
- Gelas et coll, CR. Ac. Sc. Paris (1970), 218.

Les produits utilisés dans l'invention peuvent être constitués d'un ou plusieurs composés répondant aux formules générales (1) et (2).

L'introduction de ces produits dans les compositions de carburants pour moteur Diesel conduit à des carburants pour moteur Diesel permettant une diminution des émissions de polluants, notamment des émissions de particules par rapport au carburant ne contenant pas les produits en question.

Dans les compositions de carburant Diesel selon l'invention, le carburant Diesel considéré peut être d'origine pétrolière ou un mélange d'esters alkyliques dérivés d'huiles végétales.

Selon l'invention, les compositions de carburants Diesel de l'invention peuvent contenir les acétals de glycérol en proportions variées. Le carbonate d'acétal de glycérol ou chacun des carbonates d'acétals de glycérol sera introduit dans le carburant Diesel à une concentration telle qu'il est soluble dans ledit carburant Diesel. On utilise selon les cas des proportions de 1 à 40 %en volume, le plus souvent de 1 à 20 % en volume.

Enfin les compositions de carburants Diesel de l'invention sont en général exemptes de composés de métaux du groupe II A de la Classification Périodique des éléments.

Les exemples suivants illustrent l'invention sans la limiter.

### EXEMPLES

Dans les exemples 1 et 2, on décrit la synthèse de carbonates d'acétals de glycérol. L'exemple 3 décrit des essais d'évaluation des performances de compositions de gazole refermant les carbonates d'acétals de glycérol préparés dans les exemples 1 et 2.

### Exemple 1

Dans un réacteur on introduit 920 g (10 moles) de glycérol, 790,3 g (10,96 moles) de n-butyraldéhyde et 24 g d'une résine acide Amberlyst 15®. On porte le milieu à 54 °C sous agitation pendant 7 heures, pendant lesquelles on introduit 120 g de n-butyraldéhyde.

Après retour à la température ambiante, on procède à l'élimination du catalyseur par filtration, puis le n-butyraldéhyde en excès ainsi que l'eau de réaction sont éliminés par évaporation sous pression réduite. On recueille 1165g d'un liquide limpide soluble dans le gazole et dont l'analyse élémentaire est la suivante :
C = 56,7 % en masse
H = 10,1 % en masse
O = 33,2 % en masse
et qui correspond majoritairement à la formule suivante :

Dans un réacteur équipé d'un séparateur de Dean & Stark, on introduit 400 g de ce produit, 970 g (8,2 mole) de carbonate de diéthyle, puis 4 g d'hydrure de sodium. On porte le milieu à 80 °C, puis progressivement à 140 °C tout en éliminant l'éthanol de réaction formé au moyen du séparateur de Dean & Stark. Après 5 heures de réaction, et retour du milieu à la température ambiante, on procède à la neutralisation du catalyseur avec par exemple une quantité suffisante d'acide chlorhydrique dilué dans de l'alcool, puis après filtration on évapore les solvants et les réactifs en excès sous pression réduite. On obtient 532 g d'un liquide limpide soluble dans le gazole et dont l'analyse élémentaire est la suivante :
C = 55,35 % en masse
H = 8,25 % en masse
O = 36,4 % en masse
et qui correspond majoritairement à la formule suivante :

On répète l'opération complète illustrée par cet exemple de manière à disposer de 1 litre de produit.

### Exemple 2

On reproduit l'Exemple 1 en remplaçant le n-butyraldéhyde par une quantité équimolaire d'acétone. Le produit de la réaction correspond majoritairement à la formule suivante :

Dans un réacteur équipé d'un séparateur de Dean & Stark, on introduit 132g de ce produit, 590g (5 mole) de carbonate de diéthyle, puis 1g d'hydrure de sodium. On porte le milieu à 80°C, puis progressivement à 140°C tout en éliminant l'éthanol de réaction formé au moyen du séparateur de Dean & Stark. Après 5 heures de réaction et retour du milieu à la température ambiante, on procède à la neutralisation du catalyseur avec par exemple une quantité suffisante d'acide chlorhydrique dilué dans de l'alcool, puis après filtration on évapore les solvants et les réactifs en excès sous pression réduite. On obtient 190 g d'un liquide limpide soluble dans le gazole et dont l'analyse élémentaire est la suivante :
C = 52.4 % en masse
H = 7.8 % en masse
O = 39.8 % en masse
et qui correspond majoritairement à la formule suivante :

On répète l'opération complète illustrée par cet exemple de manière à disposer de 1 litre de produit.

### Exemple 3

On a effectué des essais ayant pour objectif d'évaluer les performances des compositions de gazole refermant les acétals de glycérol préparés dans les exemples précédents.

Les émissions de particules mesurées avec ces carburants seront comparées à celles obtenues avec le gazole seul.

Les essais ont été effectués à partir d'un gazole représentatif des formulations Euro 2000 :
- densité de l'ordre de 0,832 à 15 °C ;
- teneur en soufre de l'ordre de 300 ppm ;
- indice de cétane de l'ordre de 53 ;
- intervalle de distillation 170/366 °C.

Les essais ont été conduits sur un véhicule Diesel équipé d'un moteur à injection directe.

Ces essais ont été effectués sur le cycle imposé par la directive européenne 70/220/CE, modifiée par la directive 98/69/EC (cycle appelé MVEG-11s Euro 2000). Ce cycle est composé d'une phase urbaine (cycle ECE d'une longueur de 4,052 km) et d'une phase extra-urbaine (cycle EUDC d'une longueur de 6,955 km). Les résultats d'essais, exprimés en gramme de particules par kilomètre, sont présentés sur chacune des phases du cycle et sur le cycle complet.

Les résultats obtenus sont rassemblés dans le Tableau 1 suivant. Ils sont exprimés en gramme de particules émises par kilomètre (g/km).

**Tableau 1**

| Carburant évalué | Emission de particules (g/km) | | |
|---|---|---|---|
| | Cycle ECE | Cycle EUDC | Cycle MVEG |
| Gazole seul | 0,0635 | 0,0517 | 0,0560 |
| Gazole : 95% volume + Produit de l'exemple 1 : 5% volume | 0,0449 | 0,0374 | 0,0420 |
| Gazole : 95% volume + Produit de l'exemple 2 : 5% volume | 0,0556 | 0,0455 | 0,0492 |

Les réductions des émissions de particules avec les carburants selon l'invention varient de 12 % à 29 % sur l'ensemble des conditions testées dans cet exemple.

## Revendications

1. Composition de carburant Diesel **caractérisée en ce qu'**elle comprend une proportion majeure d'au moins un carburant Diesel et au moins un carbonate d'acétal de glycérol répondant à l'une des formules générales : dans lesquelles :
- R1 et R2 représentent chacun un atome d'hydrogène, un radical hydrocarboné aliphatique de 1 à 20 atomes de carbone ;
- R3 est un radical défini comme R1 ou R2, sauf l'atome d'hydrogène, ou un radical de formule générale : où R1 et R2 sont définis comme ci-dessus.

2. Composition de carburant Diesel selon la revendication 1 **caractérisé en ce que**, dans la formule du carbonate d'acétal de glycérol, R1 et R2 sont chacun un atome d'hydrogène, un radical méthyle, éthyle ou propyle et R3 est un radical méthyle ou éthyle.

3. Composition de carburant Diesel selon la revendication 1 ou 2 **caractérisé en ce que** la somme du nombre d'atomes de carbone de R1, R2 et R3 est d'au moins 2.

4. Composition de carburant Diesel selon l'une des revendications 1 à 3 **caractérisée en ce qu'**elle comprend un carburant Diesel et une proportion de 1 à 40 % en volume d'au moins un carbonate d'acétal de glycérol.

5. Composition de carburant Diesel selon la revendication 4 **caractérisée en ce que** la proportion de carbonate d'acétal de glycérol est de 1 à 20 % en volume.

6. Composition de carburant Diesel selon l'une des revendications 1 à 5 **caractérisée en ce que** ledit carburant Diesel comprend un carburant Diesel d'origine pétrolière.

7. Composition de carburant Diesel selon l'une des revendications 1 à 5 **caractérisée en ce que** ledit carburant Diesel comprend un mélange d'esters alkyliques dérivés d'huiles végétales.

## Claims

1. Diesel fuel composition, **characterized in that** it comprises a major proportion of at least one diesel fuel and at least one glycerol acetal carbonate that corresponds to one of the general formulas : in which:
- R1 and R2 each represent a hydrogen atom, a aliphatic hydrocarbon radical with I to 20 carbon atoms ;
- R3 is a radical that is defined as R1 or R2, except for the hydrogen atom, or a radical of general formula :
where R1 and R2 are defined as above.

2. Diesel fuel composition according to claim 1, wherein in the formula of glycerol acetal carbonate, R1 and R2 are each a hydrogen atom, a methyl, ethyl or propyl radical and R3 is a methyl or ethyl radical.

3. Diesel fuel composition according to claim 1 or 2, wherein the sum of the number of carbon atoms of R1, R2 and R3 is at least 2.

4. Diesel fuel composition according to one of claims 1 to 3, wherein it comprises a diesel fuel and a proportion of 1 to 40% by volume of at least one glycerol acetal carbonate.

5. Diesel fuel composition according to claim 4, wherein the proportion of glycerol acetal carbonate is I to 20% by volume.

6. Diesel fuel composition according to one of claims 1 to 5, wherein said diesel fuel comprises a diesel fuel of petroleum origin.

7. Diesel fuel composition according to one of claims 1 to 5, wherein said diesel fuel comprises a mixture of alkyl esters that are derived from vegetable oils.

## Patentansprüche

1. Dieselkraftstoffzussmmensetzung, **dadurch gekennzeichnet, dass** sie einen überwiegenden Anteil mindestens eines Dieselkraftstoffs und mindestens ein Glycerolacetelcarbonat umfasst, das einer dar folgenden allgemeinen Formeln entspricht: worin:
- R1 und R2 jeweils für ein Wasserstoffatom, einen aliphatischen Kohlenwassarstoffrest mit 1 bis 20 Kohlenstoffatomen stehen,
- R3 ein Rast ist, definiert wie R1 oder R2, abgesehen vorn Wasserstoffatom, oder ein Rest mit der folgenden allgemeinen Formel: worin R1 und R2 sind, wie oben definiert.

2. Dieselkraftstoffzusammensetzung nach Anspruch 1, **dadurch gekennzeichnet, dass** in der Formel für das Glycerolacetalcarbonat R1 und R2 jeweils ein Wasserstoffatom, ein Methyl-, Ethyl- oder Propylrest und R3 ein Methyl- oder Ethylrest ist.

3. Dieselkraftstoffzusammensetzung nach Anspruch 1 oder 2, **dadurch gekennzeichnet, dass** die Summe der Anzahl an Kohlenstoffatomen von R1, R2 und R3 mindestens 2 ist.

4. Dieselkraftstoffzusammensetzung nach einem der Ansprüche 1 bis 3, **dadurch gekennzeichnet, dass** sie einen Dieselkraftstoff und einen Anteil von 1 bis 40 Vat.-% mindestens eines Glycerolacetalcarbonats umfasst.

5. Dleselkraftstoffzusammensetzung nach Anspruch 4, **dadurch gekennzeichnet, dass** der Anteil an Glycerolacetalcarbonat 1 bis; 20 Vol.-% beträgt.

6. Diesalkraffstoffzusammensetzung nach einem der Ansprüche 1 bis 5, **dadurch gekennzeichnet, dass** der Dieselkraftstoff einen Diessekraftstoff umfasst, der aus Erdöl hergestellt ist.

7. Dieselkratfstoffzusammensetzung nach einem der Ansprüche 1 bis 5, **dadurch gekennzeichnet, dass** der Dieselkraftstoff ein Gemisch aus Alkylestern umfasst, die von Pflanzenölen abgeleitet sind.
